# EUROPÄISCHE PATENTSCHRIFT

(11) **EP 2 105 320 B1**
(45) Veröffentlichungstag und Bekanntmachung des Hinweises auf die Patenterteilung: **17.10.2012**
(21) Anmeldenummer: 09005141.8
(22) Anmeldetag: 06.09.2003
(51) Int. Cl.: B44C 5/04, E04F 15/02, B44C 1/24, B27N 7/00

(54) **Dekoratives Veredeln einer Holzwerkstoffplatte**
Decorative finishing a composite wooden panel
Ennoblissement décoratif d'une plaque de matériau dérivé du bois

(30) Priorität: 06.03.2003 DE 10310199
(43) Veröffentlichungstag der Anmeldung: 30.09.2009
(62) Teilanmeldung aus: 03020230.3
(73) Patentinhaber: Flooring Technologies Ltd., Pieta MSD 08 (MT)
(72) Erfinder: Oldorff, Frank, 19057 Schwerin (DE)
(74) Vertreter: Rehmann, Thorsten

(56) Entgegenhaltungen:
- EP-A- 0 574 953
- EP-A- 1 026 008
- DE-A- 2 454 343
- DE-A- 3 133 836
- DE-A- 19 532 819
- DE-A- 19 941 300
- US-A- 3 639 200
- US-A- 4 073 672

## Beschreibung

Die Erfindung betrifft ein Verfahren zum Veredeln einer Holzwerkstoffplatte, insbesondere MDF- oder HDF-Platte mit einer Oberseite und einer Unterseite. Solche Platten werden beispielsweise für den Möbelbau verwendet. Aus ihnen können auch Paneele, insbesondere Fußbodenpaneele hergestellt werden.

Fußbodenpaneele mit einer Trägerplatte aus Holzwerkstoff werden üblicherweise als Laminatpaneele bezeichnet und sind seit vielen Jahren zur Substitution von Parkett im Handel. Das gewünschte Dekor (Parkett, Holzmaserung, Fliesen) wird auf eine Papierbahn aufgedruckt, die anschließend mit Harz beschichtet und auf eine Rolle aufgerollt oder als Bogenware gestapelt wird. Die so vorgefertigte Dekorbahn wird bei dem Fußbodenhersteller auf die Trägerplatte aufgelegt und verpresst. Durch das Aufdrucken des Dekors auf die Papierbahn, das spätere Versiegeln der Papierbahn mit Kunstharz und das anschließende Verbinden der Dekorschicht mit der Trägerplatte durch Druck und Temperatur verändert sich die Papierbahn in ihren Abmessungen. Der Fachmann spricht davon, dass das Papier wächst. Das Papier wächst sowohl in der Länge (Längenwachstum) als auch in der Breite (Breitenwachstum). Wenn diese Dekorplatte nun zu einzelnen Paneelen zugeschnitten werden soll, müssen das Längen-und Breitenwachstum berücksichtigt werden, weil anderenfalls eine ungleiche Dekorverteilung auf den einzelnen Paneelen vorhanden wäre. Diese hätte zur Folge, dass der aus einer ungleich verteilten Dekorschicht zusammengesetzte Fußboden an den Verbindungskanten der Paneele Dekorsprünge aufweist. Selbst wenn solche Dekorsprünge nur wenige Millimeter betragen, fallen sie bei der Betrachtung auf, was den ästhetischen Eindruck negativ beeinflusst und damit die Qualität des ausgelegten Fußbodens mindert.

Um qualitätsgerecht produzieren zu können, muss das Papierwachstum erfasst und die Säge, die die Paneele aus der Trägerplatte zurechtsägt, entsprechend eingestellt werden. Eine manuelle Einstellung ist sehr zeitaufwändig. Die DE 100 19 054 C1 beschreibt ein Verfahren zum Zuschneiden von Paneelen aus einer Trägerplatte, mit dem die Säge automatisch an das Papierwachstum angepasst werden kann. Hierzu sind Kameras notwendig, die die Ist-Lage definierter Dekorpunkte ermitteln. Die Ist-Lage wird dann mit der Soll-Lage verglichen und die Abweichung des Breiten- oder Längenmaßes ermittelt, so dass die Säge entsprechend eingestellt werden kann.

Um den Zuschnitt zu optimieren muss also ein hoher Aufwand betrieben werden, der die Herstellung hochwertiger Paneele verteuert. Um die Optik des Laminatpaneels der Optik eines Naturholzpaneels weiter anzupassen, kann in der Presse, in der die Dekorschicht mit der Trägerplatte verpresst wird, eine ein Relief aufweisende Matrize vorgesehen sein, die ein der Holzmaserung entsprechendes Relief in die Kunstharzschicht prägt. Da das Papierwachstum nicht reproduzierbar ist, ist es nicht möglich, das Relief vollständig in Übereinstimmung mit dem Dekor zu bringen. Die Fugen eines Fliesenspiegels können, da hier Abweichungen sofort sichtbar wären, nicht in die Oberfläche geprägt werden.

In der DE 195 32 819 A1 wird ein Verfahren zur Herstellung einer Holzwerkstoffplatte mit einer optisch gestaltbaren Oberfläche offenbart, bei der auf der Holzwerkstoffplatte nacheinander eine Grundierfärbung, eine Versiegelung, eine Druckbasis und ein Dekordruck aufgebracht werden. Die Druckbasis wird dabei aus einer Grundiereinfärbung bzw. einer Grundierung einer Lackversiegelung und einem Oberflächenlack aufgebaut. Mittels Gravurzylindern kann auf die Druckbasis ein Dekordruck beispielsweise in einem Zweifarbendruck aufgedruckt werden. Auf diesen Druck kann abschließend ein mehrschichtiger Acrylat-UV-Lack aufgebracht werden, der mittels UV-Licht härtbar ist.

In der DE 199 41 300 A1 wird eine heiß verformbare Pressstoff-Platte mit einem Kern aus Holz und/oder Cellulose-Fasern beschrieben, die mit einem hitzehärtbaren Formaldehydharz imprägniert ist. Auf diese Pressstoff-Platte können beidseitig eine Dekorationsschicht aus einer Kunststoff-, Papier- oder Holzfolie und/oder eine Lackschicht aufgebracht sein. Weiterhin können die Dekorationsschichten auch aus einem vernetzten Acryl-, Urethan-, Epoxid- oder Melaminharz bestehen, die einen Füllstoff oder einen Farbstoff enthalten.

Die EP 1 026 008 A2 offenbart ein Overlay, ein Verfahren zur Herstellung eines Overlays und ein Verfahren zur Herstellung mehrschichtigen Laminates, bei dem auf eine Trägerschicht unterseitig Muster und farbgebende Schichten im Konterdruck aufgebracht werden. Als Trägerschicht kann hierbei ein mit Melaminharz imprägniertes Papier eingesetzt werden, das mit dem Laminat verpresst wird.

Die DE 197 51 115 A1 offenbart ein Verfahren zur Beschichtung beispielsweise eines Paneels, bei dem auf die Oberfläche zumindest eine Farbschicht mittels eines Druckverfahrens, insbesondere mittels Siebdruck, aufgebracht wird. Dabei kann die Oberfläche unbehandelt, geschliffen oder vorbehandelt, insbesondere lackiert, sein. Abschließend kann die aufgebrachte Farbschicht durch eine Beschichtung mit Klarlack abgedeckt sein.

Von dieser Problemstellung ausgehend soll ein Verfahren zum Veredeln einer Holzwerkstoffplatte angegeben werden, mit dem die vorstehend beschriebenen Nachteile vermieden werden.

Die Problemlösung erfolgt mit einer gattungsgemäßen Holzwerkstoffplatte durch folgende Schritte:
- a): Auftragen einer Versiegelungsschicht aus Melaminharz oder Harnstoffharz auf die Oberseite der Platte,
- b): Aufdrucken eines Dekors, das hitzebeständige Farben aufweist, vorzugsweise aus hitzebeständigen Farben besteht, auf die Versiegelungsschicht,
- c): Auftragen einer Schutzschicht aus Melaminharz auf das Dekor,
- d): Verpressen der Platte unter Temperatureinwirkung, bis die Schutzschicht und die Versiegelungsschicht schmelzen und sich unter Einschluss des aufgedruckten Dekors miteinander verbinden,
- e): Erzeugen von Vertiefungen in der Schutzschicht beim Verpressen, durch Verwendung einer Pressplatte, die mit einem zum Dekor korrespondierenden Relief versehen ist.

Dadurch, dass das Dekor auf die Platte aufgedruckt wird, fällt nicht nur die mit dem Papierwachstum verbundene Problematik fort, sondern auch das Handling, das mit dem Auflegen der Papierbahn auf die Plattenoberseite verbunden ist. Durch das Aufbringen der Versiegelungsschicht auf der Trägerplatte wird verhindert, dass die Druckfarbe von der Trägerplatte aufgesaugt wird, was ohne die Versiegelungsschicht der Fall wäre, da die Trägerplatte als solche saugfähig ist. Durch die Versiegelungsschicht wird die Dekorfarbe an der Oberfläche gehalten und gebunden, so dass die Dekorschicht an der Oberfläche bleibt und ein präzises, klar sichtbares Dekor ausbildet. Die Schutzschicht aus Melaminharz ersetzt das bekannte Overlay, das bei den bekannten Veredelungsverfahren auf das Dekorpapier aufgelegt wird. Durch das anschließende Verpressen unter Temperatureinwirkung, bis die Schutzschicht und die Versiegelungsschicht schmelzen, wird das Dekor eingeschlossen und Versiegelungsschicht und Schutzschicht werden zu einem Verbund. Mit Hilfe der Pressplatte kann der Glanzgrad der Oberfläche eingestellt werden. Wird eine polierte Pressplatte verwendet, wird eine hochglänzende Oberfläche erzielt.

Damit das Dekor bzw. die Farbschicht beim Verpressen nicht schmilzt oder sich farblich verändert, muss eine entsprechend hitzebeständige Farbe bzw. hitzebeständiger Lack verwendet werden.

Vorzugsweise wird die Platte noch durch folgende Schritte veredelt:
f) Auftragen einer Schicht aus Melaminharz auf die Unterseite der Platte,
g) Verpressen der Platte unter Temperatureinwirkung, bis die Schicht aus Melaminharz schmilzt und sich mit der Platte verbindet.

Die Platte kann vorzugsweise auch durch folgende Schritte veredelt werden:
f) Auftragen einer Versiegelungsschicht aus Melaminharz auf die Unterseite der Platte,
g) Auftragen einer Farbschicht, die hitzebeständige Farben aufweist, auf die Versiegelungsschicht,
h) Auftragen einer Schutzschicht aus Melaminharz auf die Farbschicht,
i) Verpressen der Platte unter Temperatureinwirkung, bis die Schutzschicht und die Versiegelungsschicht schmelzen und sich unter Einschluss der Farbschicht miteinander verbinden.

Durch diese Schritte wird der sonst übliche Unterzug bei einem Laminatpaneel ersetzt. Die einzelnen Schichtdicken entsprechen denen auf der Oberseite, so dass ein Verzug der Platte ausgeschlossen wird.

Insbesondere vorteilhaft ist es, wenn die Oberseite und die Unterseite gleichzeitig veredelt werden, wodurch die Herstellzeit reduziert wird.

Die Veredelung der Platte kann im Durchlauf erfolgen, wobei vorzugsweise zum Verpressen eine Durchlaufpresse verwendet wird. Hierdurch wird die Herstellzeit weiter verkürzt, was die Produktionskosten senkt.

Die Versiegelungsschichten und/oder die Schutzschichten werden vorzugsweise in mehreren Einzelschichten aufgetragen, wobei jede Einzelschicht vor dem Auftragen der nächsten Schicht austrocknet. Die Einzelschichten haben ein Flächengewicht von jeweils 10-40 g/m2. Die Versiegelungsschicht besteht vorzugsweise aus zwei Einzelschichten; die Schutzschicht aus vier Einzelschichten. Auch die Druckfarbe kann in mehreren Schichten aufgetragen werden.

Um eine glatte Oberfläche zu erhalten, wird die Platte vorzugsweise geschliffen, bevor die erste Einzelschicht der Versiegelungsschicht aufgetragen wird. In mindestens eine Einzelschicht der Schutzschicht ist Korund zur Erhöhung der Abriebfestigkeit eingemischt oder eingestreut. Auch können in der Schutzschicht antibakterielle und/oder Antistatik-Additive eingemischt oder aufgestreut werden. Dies kann in derselben oder in einer anderen Einzelschicht erfolgen. Vorzugsweise sind alle Einzelschichten entsprechend behandelt. In die Versiegelungsschicht und/oder die Schutzschicht können Füllstoffe eingebracht werden. Als Füllstoff kommen Holzfasern, Holzstäube, Metalle, Mineralstoffe (Lehm, Sand), Kunststoffe, Zellulose oder Asche in Frage. Über die Füllstoffe kann eine Struktur erzielt werden, die korrespondierend zu dem Dekor aufgebracht wird, so dass filigrane Reliefs erzeugbar sind.

In den Einzelschichten auf der Unterseite dienen die Füllstoffe beispielsweise zur Trittschalldämmung.

Die Veredelung der Oberseite der Platte kann auch nur bereichsweise erfolgen. Vorzugsweise erfolgt die Veredelung auf einer gegenüber der Oberseite schräg verlaufenden Fläche der Platte. Hierzu können mehrere V-Fugen in die Oberseite der Platte eingeprägt werden. Nach dem Veredeln wird die Platte mittig entlang der V-Fugen zersägt, so dass einzelne Paneele entstehen, deren Seitenkanten eine Fase aufweisen. Diese Fasen unterstreichen später die Optik einer Fuge zwischen einzelnen Paneelen eines Fußbodens.

Da keine Papierschichten verwendet werden, sind die Platten vor Verzug, der durch die Eigenzugkraft der Papiere entstehen könnte, sicher. Aufgrund der dünnen Schichten können kurze Prozesszeiten realisiert werden. Die in die Einzelschichten auf der Unterseite der Platte eingebrachten Füllstoffe können zur Trittschalldämmung vorgesehen werden.

Anstatt eine Trägerplatte aus HDF oder MDF zu veredeln, können auch OSB-Platten oder herkömmliche Spanplatten mit einer entsprechend fein gestreuten Deckschicht Verwendung finden. Auch ist es denkbar, die Versiegelungsschicht so dick auszubilden, dass Unebenheiten in der Platte (OSB) ausgeglichen werden.

Die Platten können nicht nur als Fußbodenpaneele Verwendung finden, sondern sie können auch im Möbelbau eingesetzt werden.

Bei einer Holzwerkstoffplatte, insbesondere einem Fußbodenpaneel, bestehend aus einer HDF- oder MDF-Trägerplatte, mit einer Oberseite und einer Unterseite, wobei die Oberseite ein Dekor, vorzugsweise ein Holz- oder Fliesendekor aufweist, wobei auf der Trägerplatte eine Versiegelungsschicht aufgebracht ist, auf die ein Dekor, das hitzebeständige Farben aufweist, vorzugsweise aus hitzebeständigen Farben besteht, aufgedruckt ist und wobei das Dekor mit zumindest einer Verschleißschutzschicht abgedeckt ist, besteht die Versiegelungsschicht erfindungsgemäß aus Melamin- oder Harnstoffharz.

Durch Aufdrucken einer entsprechenden Dekorschicht können preiswerte Hölzer aufgewertet werden. So kann beispielsweise auf ein Kiefernfurnier ein Eichendekor aufgedruckt und entsprechend farblich hervorgehoben werden.

Die Pressplatte ist mit einem zum Dekor korrespondierenden Relief versehen. Beim Verpressen der Platte werden dann Vertiefungen in der Schutzschicht erzeugt, die beispielsweise zu einer Holzmaserung oder zu einem Fliesenspiegel korrespondieren. Damit wird die Haptik der Oberfläche an eine natürliche Oberfläche angepasst.

Erfindungsgemäß ist das Dekor unmittelbar auf der Versiegelungsschicht aufgedruckt. Zur Erhöhung der Abriebfestigkeit können auf dem Dekor Strukturmittel oder Korundkörner aufgebracht sein. Die Strukturmittel oder Korundkörner können auch in der Verschleißschutzschicht eingebettet sein.

Die Trägerplatte kann auf der Ober- und/oder Unterseite geglättet, in vorteilhafter Weise geschliffen sein.

Insbesondere können in die Schutzschicht in Längsrichtung und/oder Querrichtung der Platte verlaufende V-Fugen eingeprägt werden. Bei der weiteren Verarbeitung werden dann Paneele aus der Platte ausgesägt, indem mittig entlang der V-Fuge gesägt wird. Dadurch erhalten die Paneele dann eine gefaste Kante.

## Patentansprüche

1. Verfahren zum Veredeln einer Holz-oder Holzwerkstoffplatte, insbesondere MDF- oder HDF-Platte, mit einer Oberseite und einer Unterseite, mit folgenden Schritten:
a) Auftragen einer Versiegelungsschicht aus Melaminharz oder Harnstoffharz auf die Oberseite der Platte,
b) Aufdrucken eines Dekors, das hitzebeständige Farben aufweist, vorzugsweise aus hitzebeständigen Farben besteht, auf die Versiegelungsschicht,
c) Auftragen einer Schutzschicht aus Melaminharz auf das Dekor,
d) Verpressen der Platte unter Temperatureinwirkung, bis die Schutzschicht und die Versiegelungsschicht schmelzen und sich unter Einschluss des aufgedruckten Dekors miteinander verbinden,
e) Erzeugen von Vertiefungen in der Schutzschicht beim Verpressen, durch Verwendung einer Pressplatte, die mit einem zum Dekor korrespondierenden Relief versehen ist.

2. Verfahren nach Anspruch 1, **gekennzeichnet durch** folgende Schritte:
f) Auftragen wenigstens einer Schicht aus Melaminharz auf die Unterseite der Platte,
g) Verpressen der Platte unter Temperatureinwirkung, bis die Schicht aus Melaminharz schmilzt und sich mit der Platte verbindet.

3. Verfahren nach Anspruch 1, **gekennzeichnet durch** folgende Schritte:
f) Auftragen einer Versiegelungsschicht aus Melaminharz auf die Unterseite der Platte,
g) Auftragen einer Farbschicht, die hitzebeständige Farben aufweist, auf die Versiegelungsschicht,
h) Auftragen einer Schutzschicht aus Melaminharz auf die Farbschicht,
i) Verpressen der Platte unter Temperatureinwirkung, bis die Schutzschicht und die Versiegelungsschicht schmelzen und sich unter Einschluss der Farbschicht miteinander verbinden.

4. Verfahren nach Anspruch 1, **dadurch gekennzeichnet, dass** das aufgedruckte Dekor eine Holzmaserung oder ein Fliesenspiegel ist, zu dem die Vertiefungen korrespondieren.

5. Verfahren nach einem der Ansprüche 1 bis 3, **dadurch gekennzeichnet, dass** für die Versiegelungsschicht und/oder die Schutzschicht mehrere Einzelschichten aufgetragen werden und jede Einzelschicht vor dem Auftragen der nächsten austrocknet.

6. Verfahren nach Anspruch 1, **dadurch gekennzeichnet, dass** in die Schutzschicht als wenigstens weitere Bestandteile Korund und oder Zellulose eingemischt wird.

7. Verfahren nach einem oder mehreren der vorstehenden Ansprüche, **dadurch gekennzeichnet, dass** in die Versiegelungsschicht und/oder die Schutzschicht mindestens ein Füllstoff gegeben wird.

8. Verfahren nach Anspruch 7, **dadurch gekennzeichnet, dass** als Füllstoff Holzfasern, Holzstäube, Metalle, Mineralstoffe, Kunststoffe, Zellulose oder Asche verwendet werden.

9. Holzwerkstoffplatte, bestehend aus einer Trägerplatte mit einer Oberseite und einer Unterseite, wobei die Oberseite der Trägerplatte eine Versiegelungsschicht aufweist, auf die ein Dekor, das hitzebeständige Farben aufweist, vorzugsweise aus hitzebeständigen Farben besteht, aufgedruckt ist und wobei das Dekor mit zumindest einer Schutzschicht aus Melaminharz abgedeckt ist, **dadurch gekennzeichnet, dass** die Versiegelungsschicht aus Melamin- oder Harnstoffharz besteht und die Schutzschicht zum Dekor korrespondierende Vertiefungen aufweist.

10. Holzwerkstoffplatte nach Anspruch 9, **dadurch gekennzeichnet, dass** das Dekor unmittelbar auf der Versiegelungsschicht aufgedruckt ist.

11. Holzwerkstoffplatte nach Anspruch 9 oder 10, **dadurch gekennzeichnet, dass** die Schutzschicht als wenigstens weitere Bestandteile Korund und Zellulose aufweist.

12. Holzwerkstoffplatte nach einem der Ansprüche 9 bis 11, **dadurch gekennzeichnet, dass** die Trägerplatte aus OSB-Material mit feiner Deckschicht, aus Span-, MDF- oder HDF-Material besteht.

13. Holzwerkstoffplatte nach einem der Ansprüche 9 bis 12, **dadurch gekennzeichnet, dass** die Trägerplatte auf der Ober- und/oder Unterseite geglättet und/oder geschliffen ist.

14. Holzwerkstoffplatte nach einem der Ansprüche 9 bis 13, **dadurch gekennzeichnet, dass** die Vertiefungen zu einer Holzmaserung oder zu einem Fliesenspiegel korrespondieren.

## Claims

1. Process for finishing a wood or wood-based board, in particular an MDF or HDF board with an upper side and an underside, comprising the following steps:
a) applying a sealing layer of melamine resin or urea resin to the upper side of the board,
b) printing a decoration, which has heat-resistant colours, preferably consists of heat-resistant colours, onto the sealing layer,
c) applying a protective layer of melamine resin to the decoration,
d) pressing the board under the action of temperature until the protective layer and the sealing layer melt and bond to each other with the inclusion of the decoration printed on,
e) producing depressions in the protective layer during the pressing process by using a press plate which is provided with a relief corresponding to the decoration.

2. Process according to Claim 1, **characterized by** the following steps:
f) applying at least one layer of melamine resin to the underside of the board,
g) pressing the board under the action of temperature until the layer of melamine resin melts and bonds with the board.

3. Process according to Claim 1, **characterized by** the following steps:
f) applying a sealing layer of melamine resin to the underside of the board,
g) applying a coloured layer, which has heat-resistant colours, to the sealing layer,
h) applying a protective layer of melamine resin to the coloured layer,
i) pressing the board under the action of temperature until the protective layer and the sealing layer melt and bond to each other with the inclusion of the coloured layer.

4. Process according to Claim 1, **characterized in that** the printed decoration is a wood grain or a tiled surface, to which the depressions correspond.

5. Process according to one of Claims 1 to 3, **characterized in that** a plurality of individual layers are applied for the sealing layer and/or the protective layer and each individual layer dries out before the application of the next.

6. Process according to Claim 1, **characterized in that** corundum and/or cellulose are mixed into the protective layer as at least further constituents.

7. Process according to one or more of the preceding claims, **characterized in that** at least one filler is put into the sealing layer and/or the protective layer.

8. Process according to Claim 7, **characterized in that in that** the filler used is wood fibers, wood dust, metals, mineral substances, plastics, cellulose or ash.

9. Wooden board comprising a substrate board with an upper side and an underside, the upper side of the substrate board having a sealing layer onto which a decoration, which has heat-resistant colours, preferably consists of heat-resistant colours is printed, and the decoration being covered by at least one protective layer of melamine resin, **characterized in that** the sealing layer comprises melamine or urea resin and the protective layer has depressions corresponding to the decoration.

10. Wooden board according to Claim 9, **characterized in that** the decoration is printed directly onto the sealing layer.

11. Wooden board according to Claim 9 or 10, **characterized in that** the protective layer has corundum and cellulose as at least further constituents.

12. Wooden board according to one of Claims 9 to 11, **characterized in that** the substrate board consists of OSB material having a fine top layer, of chip, MDF or HDF material.

13. Wooden board according to one of Claims 9 to 12, **characterized in that** the substrate board is smoothed and/or ground on the upper side and/or underside.

14. Wooden board according to one of Claims 9 to 13, **characterized in that** the depressions correspond to a wood grain or a tiled surface.

## Revendications

1. Procédé d'ennoblissement d'un panneau de bois ou de matériau dérivé du bois, en particulier un panneau de MDF ou HDF, ayant une face supérieure et une face inférieure, comprenant les étapes suivantes :
a) appliquer sur la face supérieure du panneau une couche de vitrification à base de résine de mélamine ou de résine d'urée,
b) imprimer sur la couche de vitrification un décor qui présente des couleurs résistantes à la chaleur, de préférence qui consiste en des couleurs résistantes à la chaleur,
c) appliquer sur le décor une couche de protection à base de résine de mélamine,
d) presser le panneau tout en faisant agir la température, jusqu'à ce que la couche de protection et la couche de vitrification fondent et se lient ensemble en incluant le décor imprimé,
e) lors du pressage, produire des renfoncements dans la couche de protection, en utilisant une plaque de pression qui est munie d'un relief correspondant au décor.

2. Procédé selon la revendication 1, **caractérisé par** les étapes suivantes :
f) appliquer au moins une couche à base de résine de mélamine sur la face inférieure du panneau,
g) presser le panneau tout en faisant agir la température, jusqu'à ce que la couche à base de résine de mélamine fonde et se lie au panneau.

3. Procédé selon la revendication 1, **caractérisé par** les étapes suivantes :
f) appliquer sur la face inférieure du panneau une couche de vitrification à base de résine de mélamine,
g) appliquer sur la couche de vitrification une couche de couleur qui présente des couleurs résistantes à la chaleur,
h) appliquer sur la couche de couleur une couche de protection à base de résine de mélamine,
i) presser le panneau tout en faisant agir la température, jusqu'à ce que la couche de protection et la couche de vitrification fondent et se lient ensemble en incluant la couche de couleur.

4. Procédé selon la revendication 1, **caractérisé en ce que** le décor imprimé est une veinure de bois ou une surface carrelée, auquel correspondent les renfoncements.

5. Procédé selon l'une quelconque des revendications 1 à 3, **caractérisé en ce que** pour la couche de vitrification et/ou la couche de protection, on applique plusieurs couches individuelles, et l'on sèche chaque couche individuelle avant d'appliquer la suivante.

6. Procédé selon la revendication 1, **caractérisé en ce que** l'on mélange, dans la couche de protection, du corindon et/ou de la cellulose au moins en tant que constituants supplémentaires.

7. Procédé selon l'une ou plusieurs des revendications précédentes, **caractérisé en ce qu'**on met au moins une charge dans la couche de vitrification et/ou la couche de protection.

8. Procédé selon la revendication 1, **caractérisé en ce que** l'on utilise en tant que charge des fibres de bois, des poudres de bois, des métaux, des matières minérales, des matières synthétiques, de la cellulose ou de la cendre.

9. Panneau en matériau dérivé du bois, consistant en un panneau de support ayant une face supérieure et une face inférieure, la face supérieure du panneau de support présentant une couche de vitrification sur laquelle est imprimé un décor qui présente des couleurs résistantes à la chaleur, de préférence qui consiste en des couleurs résistantes à la chaleur, et le décor étant recouvert par au moins une couche de protection à base de résine de mélamine, **caractérisé en ce que** la couche de vitrification consiste en une résine de mélamine ou une résine d'urée, et la couche de protection présente des renfoncements correspondant au décor.

10. Panneau en matériau dérivé du bois selon la revendication 9, **caractérisé en ce que** le décor est imprimé directement sur la couche de vitrification.

11. Panneau en matériau dérivé du bois selon la revendication 9 ou 10, **caractérisé en ce que** la couche de protection présente du corindon ou de la cellulose au moins en tant que constituants supplémentaires.

12. Panneau en matériau dérivé du bois selon l'une quelconque des revendications 9 à 11, **caractérisé en ce que** le panneau de support consiste en du matériau OSB, avec une fine couche de finition en matériau en copeaux, MDF ou HDF.

13. Panneau en matériau dérivé du bois selon l'une quelconque des revendications 9 à 12, **caractérisé en ce que** le panneau de support est poli et/ou poncé sur la face supérieure et/ou inférieure.

14. Panneau en matériau dérivé du bois selon l'une quelconque des revendications 9 à 13, **caractérisé en ce que** les renfoncements correspondent à une veinure de bois ou une surface carrelée.
